# EUROPÄISCHE PATENTSCHRIFT

(11) **EP 2 418 309 B1**
(45) Veröffentlichungstag und Bekanntmachung des Hinweises auf die Patenterteilung: **30.09.2015**
(21) Anmeldenummer: 11174836.4
(22) Anmeldetag: 21.07.2011
(51) Int. Cl.: D03D 15/12, A41D 31/00, D03D 1/00, A62B 17/00, D03D 13/00

(54) **Gewebe für eine Schutzbekleidung und Schutzbekleidung**
Fabric for protective clothing and protective clothing
Etoffe pour vêtement de protection et vêtement de protection

(30) Priorität: 09.08.2010 DE 202010011193 U
(43) Veröffentlichungstag der Anmeldung: 15.02.2012
(73) Patentinhaber: IBENA Textilwerke GmbH, 46395 Bocholt (DE)
(72) Erfinder: Smeulders, Britta, 7131 WD Lichtenvoorde (NL)
(74) Vertreter: Hoffmann Eitle

(56) Entgegenhaltungen:
- EP-A1- 0 118 871
- EP-A1- 1 939 339
- DE-U1-202004 005 008

## Beschreibung

### Technisches Gebiet

Die Erfindung betrifft ein Gewebe für eine Schutzbekleidung sowie eine Schutzbekleidung, die zumindest teilweise aus dem erfindungsgemäßen Gewebe ausgeführt ist.

Es sind Schutzkleidungen bekannt, die durch Verwendung von geeigneten Materialien einen vergleichsweise geringen Wärmedurchgang aufweisen. Hierdurch kann beispielsweise an Feuerwehr-Schutzanzügen die Hitze eines Brandes abgeschirmt werden. Für den relativ geringen Wärmedurchgang sorgen in der Regel pigmentierte Para-Aramid-Fasern, beispielsweise Kevlar (Marke von DuPont).

Aus der DE 20 2004 005 008 U1 geht ein Gewebe hervor, bei dem die dem Träger zugewandte Seite mehr Para-Aramid-Fasern enthält, als die vom Träger abgewandte Seite.

### Stand der Technik

Bei den bekannten Thermo-Schutzanzügen hat sich jedoch herausgestellt, dass die pigmentierten Para-Aramid-Fasern beim Waschen fibrillieren und hierdurch zumindest teilweise und mittelfristig ihr nicht pigmentiertes Inneres freigelegt wird. Hierdurch ergibt sich ein unansehnliches Erscheinungsbild des Schutzanzugs. Es sei ergänzend erwähnt, dass eine regelmäßige Wäsche derartiger Schutzbekleidung nicht unterbleiben darf, auch wenn sie verhältnismäßig selten getragen werden, weil sich sonst auf der Kleidung eine Staubschicht bilden kann, die im Extremfall bei Staubschicht bilden kann, die im Extremfall bei entsprechender Wärmeeinwirkung abbrennt und insoweit die Sicherheit des Trägers gefährdet.

### Darstellung der Erfindung

Vor diesem Hintergrund liegt der Erfindung die Aufgabe zugrunde, ein Gewebe für eine Schutzbekleidung zu schaffen, das die Anforderungen im Hinblick auf einen geringen Wärmedurchgang erfüllt und gleichzeitig dauerhaft ein ansehnliches Erscheinungsbild beibehält. Die Lösung der Aufgabe erfolgt durch das in Anspruch 1 beschriebene Gewebe, das für eine Schutzbekleidung vorgesehen ist.

Demzufolge ist dieses aus Kett- und Schussfäden gewebt, die einen unterschiedlichen Anteil an pigmentierten Para-Aramid-Fasern, insbesondere Kevlar (Marke von DuPont) aufweisen. Mit anderen Worten weist der Kettfaden einen niedrigeren oder höheren Anteil an Para-Aramid-Fasern auf als der Schussfaden. Ferner ist das erfindungsgemäße Gewebe derart mit einseitiger Bindung gewebt, dass auf der Außenseite des Gewebes vermehrt ein Faden mit niedrigerem Para-Aramid-Anteil vorliegt. Den Fachleuten ist geläufig, was unter einseitiger Bindung verstanden wird, so dass lediglich erwähnt sei, das erfindungsgemäß der Faden mit dem niedrigeren Para-Aramid-Anteil dadurch vermehrt auf der Außenseite vorliegt, dass er sich nicht, wie bei einer gleichseitigen Bindung, gleichmäßig zwischen Außen- und Innenseite erstreckt, sondern an der Außenseite regelmäßig über beispielsweise zwei hierzu querverlaufende Fäden läuft, während er an der Innenseite regelmäßig nur über einen quer hierzu verlaufenden Faden läuft.

Durch die erfindungsgemäße Maßnahme kann der Para-Aramid-Anteil an der Außenseite gering gehalten werden, so dass der oben beschriebene Effekt des Fibrillierens nicht zu einem beeinträchtigten Erscheinungsbild führt. Gleichzeitig kann in Verbindung mit einem Faden mit höherem Para-Aramid-Anteil, der vermehrt an der Innenseite vorliegt, insgesamt der angestrebte, geringe Wärmedurchgang erreicht werden.

Erfindungsgemäß ist für den Faden mit dem geringeren Para-Aramid-Anteil ein prozentualer Anteil von 3 % bis 8 %, insbesondere etwa 5 % vorgesehen.

Bevorzugte Weiterbildungen sind in den weiteren Ansprüchen beschrieben.

Wenngleich grundsätzlich für das erfindungsgemäße Gewebe jede einseitige Bindung, wie beispielsweise eine Atlas-Bindung denkbar ist, wird dennoch derzeit eine 2:1-Köperbindung bevorzugt.

Bei ersten Versuchen hat sich ferner für den Faden mit dem höheren Para-Aramid-Anteil ein Bereich von 20 % bis 25 %, insbesondere etwa 23 % als günstig herausgestellt.

Durch Versuche konnte ferner festgestellt werden, dass eine aus dem erfindungsgemäßen Gewebe hergestellte Schutzbekleidung die Anforderungen im Hinblick auf den verringerten Wärmedurchgang erfüllt, auch wenn sein Para-Aramid-Anteil insgesamt geringer als 23 %, bevorzugt geringer als 20 % ist, und insbesondere bei nur etwa 14 % liegt.

Ferner wird derzeit bevorzugt, dass der Kettfaden den niedrigeren Para-Aramid-Anteil aufweist. Allgemein ist für den Faden mit dem niedrigeren Para-Aramid-Anteil die überwiegende Verwendung von Meta-Aramid-Fasern, wie z.B. Nomex (Marke von DuPont) vorgesehen.

Um bei der erfindungsgemäßen einseitigen Bindung dennoch ein "feines" Erscheinungsbild des Gewebes zu erreichen, wird derzeit bevorzugt, dieses mit Garnen zu weben, die feiner sind als 36,4 tex (Nm (Nummer metrisch) 55/2). Insbesondere werden derzeit Garne mit 28,6 tex (Nm 70/2) verwendet. Dies bedeutet im Wesentlichen die Verwendung dünnerer Fäden beim Weben, als dies bisher beispielsweise durch Verwendung von Fäden mit 36,4 tex (Nm 55) der Fall war. Durch die Verwendung dünnerer, feinerer Fäden kann trotz der einseitigen Bindung ein gleichmäßiges und ansehnliches Erscheinungsbild des Gewebes erhalten werden. Ferner wird das Gewebe in vorteilhafter Weise dichter, so dass die Reduzierung des Para-Aramid-Anteils dadurch ausgeglichen wird. Darüber hinaus erhöht sich das Flächengewicht trotz des dichteren Gewebes nicht und liegt derzeit bevorzugt bei 190 g/m² bis 210 g/m², insbesondere etwa 195 g/m².

## Patentansprüche

1. Gewebe für eine Schutzbekleidung, wobei der Kettfaden des Gewebes einen niedrigeren oder höheren Anteil an pigmentiertem Para-Aramid aufweist als der Schussfaden, wobei das Gewebe derart mit einseitiger Bindung gewebt ist, dass auf der Außenseite des Gewebes mehr Faden mit niedrigerem Para-Aramid-Anteil vorliegt als Faden mit höherem Para-Aramid-Anteil,
**dadurch gekennzeichnet, dass** der Faden mit niedrigerem Para-Aramid-Anteil einen Para-Aramid-Anteil von 3 % bis 8 %, insbesondere etwa 5 % aufweist.

2. Gewebe nach Anspruch 1,
**dadurch gekennzeichnet, dass** dieses mit einer 2:1-Köperbindung gewebt ist.

3. Gewebe nach Anspruch 1 oder 2,
**dadurch gekennzeichnet, dass** der Faden mit höherem Para-Aramid-Anteil einen Para-Aramid-Anteil von 20 % bis 25 %, insbesondere etwa 23 % aufweist.

4. Gewebe nach einem der vorangehenden Ansprüche,
**dadurch gekennzeichnet , dass** der Para-Aramid-Anteil insgesamt geringer als 23 %, bevorzugt geringer als 20 % ist, und insbesondere bei etwa 14 % liegt.

5. Gewebe nach einem der vorangehenden Ansprüche,
**dadurch gekennzeichnet, dass** der Kettfaden den niedrigeren Para-Aramid-Anteil aufweist.

6. Gewebe nach einem der vorangehenden Ansprüche,
**dadurch gekennzeichnet, dass** dieses zumindest teilweise aus einem Faden gewebt ist, der feiner ist als 36,4 tex (Nm (Nummer metrisch) 55/2), insbesondere mit etwa 28,6 tex (Nm 70/2).

7. Schutzbekleidung, die zumindest teilweise aus einem Gewebe nach einem der vorangehenden Ansprüche ausgeführt ist.

## Claims

1. Fabric for protective clothing, wherein the warp thread of the fabric has a lower or higher proportion of pigmented para-aramide than the weft thread, wherein the fabric is woven with one-sided weave such that on the outer side of the fabric, more thread with lower para-aramide proportion is present than thread with higher para-aramide proportion, **characterised in that** the thread with lower para-aramide proportion has a para-aramide proportion of 3 % to 8 %, in particular about 5 %.

2. Fabric according to claim 1, **characterised in that** the latter is woven with a 2:1 twill weave.

3. Fabric according to claim 1 or 2, **characterised in that** the thread with higher para-aramide proportion has a para-aramide proportion of 20 % to 25 %, in particular about 23 %.

4. Fabric according to one of the preceding claims, **characterised in that** the para-aramide proportion on the whole is less than 23 %, preferably less than 20 %, and in particular lies at about 14 %.

5. Fabric according to one of the preceding claims, **characterised in that** the warp thread has the lower para-aramide proportion.

6. Fabric according to one of the preceding claims, **characterised in that** the latter is woven at least partly from a thread which is finer than 36.4 tex (Nm (number metric) 55/2), in particular at about 28.6 tex (Nm 70/2).

7. Protective clothing which is made at least partly from a fabric according to one of the preceding claims.

## Revendications

1. Etoffe pour vêtement de protection, dans laquelle le fil de chaîne de l'étoffe présente une proportion plus faible ou plus élevée de para-aramide pigmenté que le fil de trame, ladite étoffe étant tissée avec une liaison unilatérale de telle sorte qu'il y ait plus de fils ayant une proportion plus faible de para-aramide sur la face extérieure de l'étoffe que de fils ayant une proportion plus élevée de para-aramide, **caractérisée en ce que** le fil ayant une proportion plus faible de para-aramide présente une proportion de para-aramide de 3 % à 8 %, en particulier d'environ 5 %.

2. Etoffe selon la revendication 1, **caractérisée en ce que** celle-ci est tissée avec une liaison de corps de 2/1.

3. Etoffe selon la revendication 1 ou 2, **caractérisée en ce que** le fil ayant une proportion plus élevée de para-aramide présente une proportion de para-aramide de 20 % à 25 %, en particulier d'environ 23 %.

4. Etoffe selon une des revendications précédentes, **caractérisée en ce que** la proportion de para-aramide est au total inférieure à 23 %, de préférence inférieure à 20 %, et en particulier aux environs de 14 %.

5. Etoffe selon une des revendications précédentes, **caractérisée en ce que** le fil de chaîne présente la proportion de para-aramide la plus faible.

6. Etoffe selon une des revendications précédentes, **caractérisée en ce que** celle-ci est tissée au moins partiellement à partir d'un fil qui est plus fin que 36,4 tex (Nm (numéro métrique) 55/2), en particulier d'environ 28,6 tex (Nm 70/2).

7. Vêtement de protection qui est fabriqué au moins partiellement à partir d'une étoffe selon une des revendications précédentes.
